# EUROPÄISCHE PATENTSCHRIFT

(11) **EP 1 320 422 B1**
(45) Veröffentlichungstag und Bekanntmachung des Hinweises auf die Patenterteilung: **01.02.2006**
(21) Anmeldenummer: 01913704.1
(22) Anmeldetag: 15.02.2001
(51) Int. Cl.: B21B 1/00

(54) **VERFAHREN UND VORRICHTUNG ZUR HERSTELLUNG VON METALLARTIKELN AUS METALLROHLINGEN**
METHOD AND DEVICE FOR PRODUCING METAL ITEMS FROM METAL BLANKS
PROCEDE ET DISPOSITIF DE PRODUCTION D'ARTICLES METALLIQUES A PARTIR D'EBAUCHES METALLIQUES

(30) Priorität: 15.02.2000 RU 2000103520
(43) Veröffentlichungstag der Anmeldung: 25.06.2003
(73) Patentinhaber: Kan-Tech GmbH, 10623 Berlin (DE)
(72) Erfinder: BOGUSLAVSKIJ, Boris, Kasan 420088 (RU)
(74) Vertreter: Jungblut, Bernhard Jakob
(86) Internationale Anmeldenummer: PCT/DE2001/000661
(87) Internationale Veröffentlichungsnummer: WO 2001/060537

(56) Entgegenhaltungen:
- DE-A- 2 029 621
- DE-A- 2 811 745
- DE-C- 363 929
- FR-A- 605 660
- GB-A- 759 563
- GB-A- 770 192
- US-A- 2 939 350
- DATABASE WPI Section PQ, Week 199617 Derwent Publications Ltd., London, GB; Class P52, AN 1996-170051 [17] XP002179830 -& RU 2 041 005 C (MELITA CO LTD), 9. August 1995 (1995-08-09) in der Anmeldung erwähnt
- DATABASE WPI Section Ch, Week 199619 Derwent Publications Ltd., London, GB; Class M21, AN 1996-186570 [19] XP002179831 -& RU 2 042 464 C (VOLGOAGROTEKHNIKA IKAR ENTERP), 27. August 1995 (1995-08-27)
- RUDIK F Y ET AL: "CHIPLESS WORKING OF MATERIALS. ROLLING KNIFE BLADES" RUSSIAN ENGINEERING RESEARCH, ALLERTON PRESS, NEW YORK, US, Bd. 17, Nr. 7, 1997, Seiten 33-35, XP000773986 ISSN: 1068-798X

## Beschreibung

### Gebiet der Erfindung.

Die Erfindung betrifft ein Verfahren gemäß dem Oberbegriff des Anspruchs 1. Die Erfindung betrifft weiterhin eine Vorrichtung zur Durchführung eines solchen Verfahrens.

Die Erfindung bezieht sich auf die Metallbearbeitungstechnik und kann bei der Herstellung von verschiedenen Erzeugnissen durch einen Walzvorgang verwendet werden.

### Stand der Technik

Bekannt ist der Kaltwalzverfahren zur Herstellung eines Erzeugnisses aus Platinen, dadurch gekennzeichnet, dass man die Maßabweichung der Platine vom Nennwert bzw. Sollwert festlegt und die Stellung der Platine hinsichtlich der Walzen, die auf den an der Grundplatte angeordneten Drehelementen befestigt sind, dementsprechend berichtigt, worauf die Platine durch die Walzenformungsflaechen plastisch verformt wird (SU, A1, 956119). Nachteilig ist die Kompliziertheit der Herstellung von Erzeugnissen mit unterschiedlichen veraenderlichen Querschnittsflaechen.

Bekannt ist auch eine Vorrichtung zur Herstellung von Erzeugnissen aus Platinen, bestehend aus gegenlaeufigen Walzen, die im Druckelementenbereich an den mit Hilfe von Gelenkstuetzen an der Grundplatte befestigten Drehhebeln angeordnet sind (DE, A1, 3431908). Diese Vorrichtung ist zur Herstellung von ovalen Schneiden geeignet. Die Anordnung ihrer Walzen ermoeglicht, Erzeugnisse von geringeren Masswerten und gleichen Dicken in Quer- und Laengsrichtungen der Rohlingsplatte zu formen. Bei der Herstellung von Erzeugnissen mit groesseren Laengsmasswerten und komplizierter Konfiguration entstehen Probleme wegen der unregelmaessigen plastischen Rohlingsverformung, insbesondere in Bereichen der Dickenaenderung des Rohlings.

Bekannt ist auch ein Herstellungsverfahren von Erzeugnissen, bestehend in der Herstellung des plattenfoermigen Rohlings aus einer Platte mit unveraenderlicher Dicke und entgegengesetzten Breit- und Engflaechen; in der Anordnung des Rohlings an den Walzen auf die Weise, dass die Breitflaechen der Platte nach den Walzen gerichtet sind und ihre Laengsrichtung den Walzendrehachsen parallel ist und die Walzenformungsflaechen dabei den unterschiedlichen Dicken des Erzeugnisses - der Laenge seiner Querrichtung nach - entsprechen; in der Stauchung des Rohlings durch Walzen, welche mittels der Hebel quer zur verhaeltnismaessigen Laengsrichtung der Rohlingsplatte ueber den Kreisumfang gedreht werden, der nach den Wenderadiusen der Bewegungen von Hebeln und Walzen gebildet ist, dabei wird die Rohlingsplatte durch die Walzenformungsflaechen in der Richtung von ihrer engen Unterflaeche zu ihrer engen Oberflaeche verformt; und schliesslich im Herausheben des Erzeugnisses nach der Stauchung (RU, Cl, 2041005).

Bekannt ist auch eine Vorrichtung zur Herstellung von Erzeugnissen, bestehend aus einer Grundplatte, Drehhebeln und den Walzen, an denen eine Rohlingsplatte angeordnet wird und deren Formungsflaechen den unterschiedlichen Dicken des Erzeugnisses - der Laenge seiner Querrichtung nach - entsprechen und die an den auf der Grundplatte gelenkig befestigten Drehhebeln entgegengesetzt zueinander befestigt sind (RU, Cl, 2041005). Dieses Verfahren und diese Vorrichtung sind zur Herstellung von Langerzeugnissen, z.B. von Messerschneiden, durch einen einzigen Walzstich nach unten geeignet. Die Walzen werden durch die Drehhebel nach unten gedreht, deren Gelenkdrehachsen der Laengsrichtung der Rohlingsplatte, welche der Laengsrichtung des herzustellenden Erzeugnisses entspricht, parallel sind. Die Walzenformungsflaechen sind so ausgefuehrt, dass man Erzeugnisse mit unterschiedlicher Dicke - der Laenge ihrer Querrichtung nach -, jedoch mit gleicher Dicke - der Laenge ihrer Laengsrichtung nach - herstellen kann. Durch diese technische Loesung kann man die Ablaufzeit des Kaltwalzens von Erzeugnissen dank der Laengsverformung von denen durch Walzen vermindern, dabei kommt das plastische Metallfliessen des Rohlings in der Kreisrichtung vom unseren Plattenrand zum oberen Plattenrand zustande, deswegen wird eine nicht vollstaendige Formgebung von Schneiden, die durch die Dikkenstreuung der Rohlingsplatte verursacht ist, ausgeschlossen. Aber bei der Herstellung von Erzeugnissen mit komplizierter Konfiguration, veraenderlichen Querschnittsflaechen und veraenderlicher in der Laengsrichtung Dicke aus einer Platine, welche eine und diesselbe Dicke im Rahmen der Zulassungsmasswerten hat, entstehen Probleme, die mit der Formaenderung des Erzeugnisses nach seiner plastischen Verformung verbunden sind. Es wird dadurch bedingt, dass die Form des Erzeugnisses bei gleichzeitiger Einwirkung durch die profilierte Walzenformungsflaeche auf die Rohlingsplatte, insbesondere auf ihre Zonen mit groesserer Verformung, wo die Dicke des herzustellenden Erzeugnisses kleiner sein soll, und auf diesselben mit kleinerer verformung, wo die Dicke des herzustellenden Erzeugnisses groesser sein soll, verzerrt wird, gekennzeichnet hauptsaechlich durch Biegungen in der Laengsrichtung des Rohlings. Ausserdem muss man bei der Herstellung von Erzeugnissen mit komplizierter Konfiguration durch dieses Verfahren entweder im technologischen Verarbeitungsgang die Platte mittels der Aenderung ihrer Dicke vor dem Walzenvorgang vorlaeufig vorbereiten oder bereits nach der Herstellung des Erzeugnisses seine Flaechen nachfolgend verarbeiten, infolgedessen der Metallaufwand vermehrt wird, und der Arbeitsaufwand der Herstellung des Erzeugnisses erhoeht wird.

Aus der Literaturstelle DE 363929 ist ein Verfahren zur Herstellung von Metallartikeln aus Metallrohlingen bekannt, wobei der Metallrohling zwischen einander gegenüberstehenden Walzen positioniert wird. Eine Walzenfläche weist eine Negativform des herzustellenden Metallartikels auf. Die Walzen rollen gegeneinander ab, wobei der Metallrohling durch Kaltverformung in den Metallartikel geformt wird.

Aus der Literaturstelle GB 759,563 ist ein Verfahren zur Herstellung von Turbinenschaufeln bekannt, wobei der Metallrohling zwischen zwei oszillierenden Walzenflächen in eine Turbinenschaufel kaltverformt wird.

### Technisches Problem der Erfindung.

Der Erfindung liegt das technische Problem zugrunde, ein Verfahren und eine Vorrichtung zur Herstellung von Metallartikeln aus im wesentlichen quaderförmigen Metallrohlingen anzugeben, welche es erlauben, komplex geformte Metallartikel in einem Bearbeitungsschritt auf einfache Weise herzustellen.

Die durch die Erfindung zu loesende Aufgabe besteht insbesondere darin, ein solches Kuehl- bzw. Kaltwalzenverfahren und die Vorrichtung fuer dessen Verwirklichung zu schaffen, welche die Herstellung von Erzeugnissen mit komplizierten Konfigurationen, Dicken, die sich in der Quer- und Laengsrichtungen veraendern, ermoeglichen.

### Grundzüge der Erfindung

Zur Lösung des technischen Problems lehrt die Erfindung ein verfahren gemäß Anspruch 1.

Dadurch, daß die Ausnehmung in Richtungen parallel zu einer Walzenachse zumindest in einem Teilbereich sowie in Abrollrichtung der Walzen mit variablem Verlauf der Tiefe ausgebildet ist, lassen sich sehr komplexe Metallgegenstände, nämlich mit variablem Dickenverlauf in zwei Raumrichtungen, in einem Zuge aus einem Metallrohling, selbst aus einem in keinster Weise vorbearbeiteten quaderförmigen Metallrohling, herstellen. Variabler Verlauf der Tiefe in Richtung parallel zu einer Walzenachse in einem Teilbereich meint, daß der Verlauf nicht notwendigerweise über die ganze Breite (orthogonal zur Walzenachse) variabel ist. Die Tiefe ist der Abstand zwischen zwei Hauptflächen der Ausnehmung. Die Negativform kann ausschließlich in einer Walze eingerichtet sein. Dann weist die andere Walze keine formgebende Oberflächenstruktur auf. Die Negativform kann aber auch in zwei Ausnehmungen geteilt sein, welche dann jeweils in einer walze eingerichtet und einander zugewandt sind. Es versteht sich, daß die Kinematik des Abrollens dann so gesteuert wird, daß die beiden Ausnehmungen im Zuge des Abrollens gleichsam wieder so zusammengefügt werden, daß ein Metallgegenstand mit der äußeren Gestalt der Negativform erhalten wird.

Vorzugsweise ist der Verlauf der Tiefe der Ausnehmung in Richtung parallel zu einer Walzenachse abnehmend, vorzugsweise monoton abnehmend. Vorzugsweise ist der Verlauf der Tiefe in Abrollrichtung der Walzen abnehmend, vorzugsweise monoton abnehmend. Hierdurch wird ein zweidimensionales und kontinuierliches Fließen des Metalls im Zuge einer einzigen Abrollbewegung erreicht.

Vorzugsweise ist die Anordnung so getroffen, daß in der Anfangsposition der Walzenflächen und bei Positionierung des Metallrohlings definierte Spalte in Höhe der maximalen Tiefe in Abrollrichtung jeweils zwischen Hauptflächen der Ausnehmung und Hauptflächen des Metallrohlings eingerichtet sind. In diesen Zusammenhängen kann es sich empfehlen, eine Stützvorrichtung für den Metallrohling einzurichten, welche den Metallrohling im Bereich der Ausnehmung in definierter Weise positioniert stützt.

Die Erfindung lehrt schließlich eine Vorrichtung nach einem der Ansprüche 4 oder 5.

Das technische Ergebnis bzw. der Vorteil, das bei der verwirklichung dieses Verfahrens erhalten wurde, ist Arbeitsaufwandsverringerung bei der Herstellung von Erzeugnissen mit komplizierten Konfigurationen sowie deren Qualitaetserhoehung.

Das technische Ergebnis bzw. der Vorteil, der bei der Ausfuehrung von der Vorrichtung erhalten wurde, ist Erweiterung ihrer funktionellen Moeglichkejten und ihres Arsenals von technischen Mitteln fuer die Herstellung von Erzeugnissen mit komplizierten Konfigurationen, was durch den vorlaeufigen walzenanzug und die fortlaufende Stauchung des Rohlings durch Walzen von Zonen maximaler Verformung des Rohlings zu den Zonen seiner minimalen Verformung erreicht wird.

Die Loesung im bevorzugten Detail der gestellten Aufgabe mit der Erreichung des genannten technischen Ergebnisses durch das bekannte Verfahren, bestehend in der Herstellung des plattenfoermigen Rohlings aus einer Platte mit unveraenderlicher Dicke und entgegengesetzten Breit- und Engflaechen; in der Anordnung des Rohlings an den Walzen auf die Weise, dass die Breitflaechen der Platte nach den Walzen gerichtet sind und ihre Laengsrichtung den Walzendrehachsen parallel ist und die Walzenformungsflaechen dabei den unterschiedlichen Dicken des Erzeugnisses - der Laenge seiner Querrichtung nach - entsprechen; in der Stauchung des Rohlings durch Walzen, welche mittels der Hebel quer zur verhaeltnismaessigen Laengsrichtung der Rohlingsplatte ueber den Kreisumfang gedreht werden, der nach den Wenderadiusen der Bewegungen von Hebeln und Walzen gebildet ist, dabei wird die Rohlingsplatte durch die Walzenformungsflaechen in der Richtung von ihrer engen Unterflaeche zu ihrer engen Oberflaeche verformt; erfolgt erfindungsgemaess dadurch, dass man bei der Anordnung eines Rohlings zwischen den Walzen eine Stuetze zufuehrt, dadurch wird die Rohlingsplatte zwischen den Walzenformungsflaechen festgehalten sowie ein Spalt zwischen den Breitflaechen der Rohlingsplatte und den Walzenformungsflaechen gebildet, und unter Vorhandensein dieses Spaltes waehlt man einen kleineren Walzenformungsflaechenabstand auf der Ebene der engen Unterflaeche der Rohlingsplatte in der Zone ihrer maximalen Verformung als der Walzenformungsflaechenabstand auf der Ebene der engen Unterflaeche der Rohlingsplatte in der Zone ihrer minimalen Verformung; die Walzenformungsflaechen werden mit den Walzprofilen gewaehlt, die den unterschiedlichen Dicken des Erzeugnisses - der Laenge seiner Laengsrichtung nach - entsprechen, und bei der Stauchung des Rohlings durch die Walzen wird die Rohlingsplatte zuerst in der Zone ihrer maximalen Verformung, die der minimalen Dicke des Erzeugnisses - der Laenge seiner Laengsrichtung nach - entspricht, durch die Walzenformungsflaechen verformt, weiterhin wird die Rohlingsplatte in den Zonen ihrer Zwischenverformungen, die fortlaufend der Dickenvergroesserung des Erzeugnisses - der Laenge seiner Laengsrichtung nach - entsprechen, durch die Walzenformungsflaechen fortlaufend verformt, und endgueltig wird die Rohlingsplatte in der Zone ihrer minimalen Verformung, die der maximalen Dicke des Erzeugnisses - der Laenge seiner Laengsrichtung nach - entspricht, durch die Walzenformungsflaechen verformt.

Zusaetzliche Varianten der Verwirklichung des Verfahrens sind moeglich, dabei ist es aber bevorzugt, dass
- man bei der Herstellung eines Rohlings das Rohlingsplattenprofil in Uebereinstimmung mit dem Erzeugnisprofil sowie der Bedingung der Gleichheit von Querschnittsflaechen (bzw. Volumens) des Erzeugnisses vor und nach der Stauchung waehlt.
- man bei der Anordnung der Rohlingsplatte zwischen den Walzen einen Spalt zwischen den Breitflaechen der Rohlingsplatte und den Walzenformungsflaechen bildet, indem der Abstand l zwischen den Walzenformungsflaechen auf der Ebene der engen Unterflaeche der Rohlingsplatte in der Zone ihrer maximalen Verformung and der Abstand L zwischen den Walzenformungsflaechen auf der Ebene der engen Unterflaeche der Rohlingsplatte in der Zone ihrer minimalen Verformung in Uebereinstimmung mit folgenden Bedingungen waehlt: $l = S + Δ und L = 2 S - t xmin + Δ ,$
   wo
   S - Dicke der Rohlingsplatte,
   t xmin - minimale Dicke des Erzeugnisses - der Laenge seiner Laengsrichtung nach - auf der Ebene der engen Unterflaeche der Rohlingsplatte,
   Δ - Toleranzwert fuer Herstellungsfehler der Rohlingsplattendicke und fuer ihre Oberflaechenguete,
- man die Rohlingsplatte zwischen den Walzen unter Bedingung der Winkelstellung α von Radius des Hebels mit der Walze hinsichtlich der Oberflaeche angeordnet, die der engen Unterflaeche der Rohlingsplatte parallel ist; und diese Anordnung soll folgenden Bedingungen entsprechen: $α = arccos [ 1 - ( S - t xmin + Δ ) / ( 2 R ) ] ,$
   wo
   R - Hebellaenge mit der Dicke der nicht formungsgebenden Walzenzylinderflaeche.
- man die nicht formungsgebende Walzenzylinderflaeche vor der Stauchung des Erzeugnisses durch Walzen vorlaeufig mit der Druckkraft mindestens 20 % vom Wert der fuer die Verformung einer Rohlingsplatte erforderlichen Druckkraft zusammenpresst.

Die Loesung der gestellten Aufgabe durch die bekannte Vorrichtung zur Herstellung von Erzeugnissen, bestehend aus einer Grundplatte, Drehhebeln, den Walzen, an denen eine Rohlingsplatte angeordnet wird und deren Formungsflaechen den unterschiedlichen Dicken des Erzeugnisses - der Laenge seiner Querrichtung nach - entsprechen und die an den auf der Grundplatte gelenkig befestigten Drehhebeln entgegengesetzt zueinander befestigt sind, erfolgt erfindungsgemaess dadurch, dass die Walzenformungsflaechen mit den Profiln ausgefuehrt sind, die den unterschiedlichen Dicken des Erzeugnisses - der Laenge seiner Laengsrichtung nach - entsprechen; es wird auch eine elastische Stuetze zugefuehrt, und mindestens an einer der Walzen gibt es einen Austritt, dessen Boden sich quer hinsichtlich des Unterrandes einer Walzenformungsflaeche befindet; die elastische Stuetze ist am Walzenaustritt angeordnet, und sie ist von einer Seite am Drehhebel befestigt und von anderer Seite aus dem Walzenaustritt weiter der Walzenflaeche vorsteht; die elastische Stuetze ist zum Festhalten der Rohlingsplatte zwischen den Walzenformungsflaechen mit dem Spalt dazwischen vor der Bewegung von Drehhebeln bei der Stauchung der Rohlingsplatte geeignet, dabei ist das Walzenformungsflaechenprofil so ausgefuehrt, dass man die Rohlingsplatte - der Laenge ihrer Laengsrichtung nach - von den Zonen ihrer groesseren Verformung zu den Zonen ihrer kleineren Verformung fortlaufend verformen kann.

Eine zusaetzliche Variante der Vorrichtung ist moeglich, dabei ist es aber bevorzugt, dass man einen Keilmechanismus und die Krafthebel zufuehren muss, deren Knueppelenden von einer Seite gelenkig mit den Drehhebeln und von anderer Seite gelenkig mit dem Plunger der Presse durch mindestens einen am Plunger der Presse angeordneten Keilmechanismus verknuepft werden koennen und dadurch die Stellung des Knueppelendes des mit dem Plunger gelenkig verknuepften Krafthebels in der Richtung nach der Laengsachse des Drehhebels geaendert werden kann; die Ausfuehrung des Keilmechanismus ermoeglicht, die nicht formungsgebenden Walzenzylinderflaechen zusammenzupressen und deren vorlaeufigen Anzug vor der Bewegung der Plungerpresse und vor der Verformung der Rohlingsplatte zu schaffen.

Die gestellte Aufgabe wurde dadurch geloest, dass man einen Spalt zwischen den Breitflaechen der Rohlingsplatte und den Walzenformungsflaechen vor der Stauchung der Platte geschaffen sowie die Walzenformungsflaechen auf die Weise ausgefuehrt hat, dass die Rohlingsplatte von den Zonen ihrer groesseren Verformung zu den Zonen ihrer kleineren Verformung fortlaufend verformt worden ist.

Die genannten Vorteile und die Eigentuemlichkeiten der vorliegenden Erfindung werden durch das beste Verfahren deren Verwirklichung unter Berufung auf beigelegte Figuren erlaeutert.

### Kurzbeschreibung von Zeichnungen

Fig. 1 stellt in der Axonometrie den Rohling und das Erzeugnis dar;
Fig. 2 - das Profil der Rohlingsplatte mit ihren Querschnitten vor der Stauchung;
Fig. 3 - das Erzeugnis und seine Querschnitten nach der Stauchung;
Fig. 4 - die Ausgangsstellung des Rohlings hinsichtlich der Walzen;
Fig. 5 - die Ausgangsstellung des Rohlings hinsichtlich der Walzenformungsflaechen, vergroessert auf der Fig. 4;
Fig. 6 - dasselbe wie es auf der Fig. 5, Ansicht von unten ohne Stuetze (umgedreht);
Fig. 7 - den kinematischen Vorrichtungsplan;
Fig. 8 - den Rohling mit den Walzen am Anfang der plastischen Verformung der Platte;
Fig. 9 - dasselbe wie es auf der Fig. 8 - in der Zwischenstellung;
Fig. 10 - dasselbe wie es auf der Fig. 9 - am Ende des Vorganges.

### Bevorzugte Ausführungsform der Erfindung

Die Verwirklichung der Erfindung, damit es leichter zu verstehen, wird am Beispiel der Herstellung von einer Messerschneide mit der veraenderlichen Dicke in ihren Laengs- und Querrichtungen gezeigt, obwohl dieses Verfahren und die Vorrichtung auch zur Herstellung von anderen Erzeugnissen verwendet werden koennen, z.B. zur Herstellung von einer Scheren- oder Pinzettenhaelfte u.s.w.

Das Verfahren (Fig. 1, 2) besteht in der Herstellung von einer Rohlingsplatte 1 (auf der Fig. 1 wird sie durch punktierte Linien gezeigt) aus einer Platte mit unveraenderlicher Dicke und entgegengesetzten Breit- 2 und Engflaechen 3. Auf der Fig. 1 wird auch das durch das angemeldete Verfahren herzustellende Erzeugnis 4 (Fig. 3) mit veraenderlichen Dicken durch eine ununterbrochene Linie gezeigt. Die Achse X ist eine Laengsrichtung des Rohlings 1 und des Erzeugnisses 4 und die Achse Y ist deren Querrichtung. Der Rohling 1 kann durch beliebige Verfahren hergestellt werden: durch das Scheren der Platte nach dem Plattenzuschnitt, das Stanzen u.s.w.

Der Rohling 1 wird zwischen den Walzen 5 zugefuehrt (Fig. 4, 5, 6). Die Breitflaechen 2 der Rohlingsplatte 1 sind dabei nach den Walzen 5 gerichtet. Die lange Laengsachse der Rohlingsplatte 1 soll in Uebereinsimmung mit ihrer Laengsrichtung parallel den Drehachsen der Walzen 5 (Gelenkachsen) sein. Die Formungsflaschen 6 der Walzen 5 entsprechen dabei den unterschiedlichen Dicken des Erzeugnisses 4 - der Laenge seiner Querrichtung nach (zur Seite des Randes der Messerspitze Fig. 1). Fuer die Bewegung der Walzen 5 gebraucht man die Hebel 7.

Bei der Anordnung des Rohlings 1 zwischen den Walzen 5 (Fig. 4, haelt die Stuetze 8 die Rohlingsplatte 1 zwischen den Formungsflaechen 6 der Walzen 5 fest, dabei wird ein Spalt (Fig. 5, 6) zwischen den Breitflaechen 2 der Rohlingsplatte 1 und den Formungsflaechen 6 der Walzen 5 gebildet. Unter Vorhandensein dieses Spaltes waehlt man einen kleineren Abstand 1 zwischen den Formungsflaechen 6 der Walzen 5 auf der Ebene der engen Unterflaeche 3 der Rohlingsplatte in der Zone ihrer maximalen Verformung als der Abstand L zwischen den Formungsflaechen der Walzen auf der Ebene der engen Unterflaeche 3 der Rohlingsplatte 1 in der Zone ihrer minimalen Verformung. Es folgt daraus, dass die Stauchung des Rohlings 1 angefangen von Unterranden der Engflaeche 3 der Rohlingsplatte 1 vorgenommen wird.

Der Spalt zwischen der Rohlingsplatte 1 und den Formungsflaechen 6 der Walzen 5 ist fuer die fortlaufende Einwirkung durch die Walzenformungsflaechen 6 auf den Rohling 1 - je nach der erforderlichen Verformungsgroesse fuer jedes Erzeugnis 4 - noetig. Zu diesem Zweck bestimmt man zuerst die Groesse der maximalen Verformung des Rohlings 1, nach dieser Groesse wird die Winkelstellung der Walzen 5 und die Rohlingsstellung 1 hinsichtlich der Formungsflaechen 6 der Walzen 5 festgelegt.

Werte der Spalte l und L (Fig. 5, 6) in der Ausgangsstellung des Rohlings 1 koennen daraus gewaehlt werden: $l = S + Δ und L = 2 S - t xmin + Δ ,$
wo
S - Dicke der Rohlingsplatte 1 (Fig.1),
t xmin - minimale Dicke des Erzeugnisses 4 - der Laenge seiner Laengsrichtung nach - auf der Ebene der engen Unterflaeche der Rohlingsplatte, diese Dicke soll am Anfang der Stauchung der Rohlingsplatte 1 durch die Walzen 5 erreicht werden,
Δ - Toleranzwert fuer Herstellungsfehler der Dicke der Rohlingsplatte 1 und fuer ihre Oberflaechenguete. Der Wert ist fuer die freie Anordnung der Rohlingsplatte 1 zwischen den Formungsflaechen 6 der Walzen 5 erforderlich und betraegt circa 0,1 ... 0,5 mm je nach der Dicke der Rohlingsplatte 1. Je dicker die Rohlingsplatte 1 und groesser ihre Toleranzstreubereiche sind, desto groesser ist.

Der angefuehrten Laenge des Spaltes l = S + Δ zwischen den Formungsflaechen 6 der Walzen 5 enspricht (Fig. 4) die Winkelstellung des Radiuses R des Drehhebels 7 hinsichtlich der Geraden, die die Gelenkachsen verknuepft.
α = arccos [1 - (S - t xmin + Δ)/(2R)], wo R - Hebellaenge mit der Dicke der nicht formungsgebenden Zylinderflaeche der Walze 5 (Fig. 4).

Somit muss man in der Zone der maximalen plastischen Verformung (der spitze Rand der Messerschneide auf der Fig. 1) einen minimalen (Fig. 6) Abstand 1 zwischen den Formungsflaechen 6 der Walzen 5 waehlen, indem der Spalt so sein soll, dass die Rohlingsplatte 1 frei zwischen den Formungsflaechen 6 zugefuehrt werden kann. In der Zone der minimalen plastischen Verformung xmax (der breite Teil der Messerschneide neben dem Griff - auf der Fig. 1) muss man einen maximalen (Fig. 5, 6) Abstand L zwischen den Formungsflaechen 6 der Walzen 5 waehlen, um hier die Verformung des ganzen Erzeugnisses 4 abzuschliessen und die Platte nach der Stauchung am wenigstens zu verformen.

Zwischenwerte des Profils bzw. des Abstandes zwischen den Formungsflaechen 6 bei der Stauchung des Rohlings 1 sind leicht fuer jedes Erzeugnis 4 zu bestimmen, weil die Konfiguration der Rohlingsplatte 1 (Fig. 2, 3) in Uebereinstimmung mit der Bedingung gewaehlt wird, dass die Querschnittsflaechen des Rohlings 1 vor seiner Stauchung denselben von Erzeugnis 4 nach der Stauchung gleich sind.

Um Erzeugnisse 4 von komplizierten Konfigurationen (Fig. 1, 3) zu bekommen, muss man ausser der Profilaenderung der Formungsflaechen 6, die der Dickenaenderung des Erzeugnisses 4 - der Laenge seiner Querrichtung nach - entsprechen, die Formungsflaechen 6 der Walzen 5 zusaetzlich mit den Profiln ausfuehren, die den unterschiedlichen Dicken des Erzeugnisses 4 - der Laenge seiner Laengsrichtung nach - entsprechen. Es wird durch eine angemessene Profilierung sowohl in der Quer-, als auch Laengsrichzung der Formungsflaechen 6 der Walzen 5 -vor der Befestigung der Walzen an den Drehhebeln 7 - erreicht. Je nach der Bewegung der Walzen 5 nach unten wird die Platte fortlaufend verformt, angefangen von den Zonen mit groesserer Verformung zu den Zonen mit kleinerer Verformung.

Nach der Anordnung der Rohlingsplatte 1 zwischen den Walzen 5 macht man ihre nicht formungsgebenden Zylinderflaechen mit der Druckkraft P zu, und damit bildet man einen vorlaeufigen Anzug der Walzen 5 vor der Wechselwirkung der Formungsflaechen 6 der Walzen 5 mit dem Rohling 1. Der vorlaeufige Anzug der Walzen 5 ermoeglicht die nachfolgende stossfreie Stauchung des Rohlings 1. Von diesem Moment an werden die nicht formungsgebenden Zylinderflaechen der Walzen 5 waehrend des ganzen Zyklus von Stauchung und Herausziehung des Rohlings 1 im Kontakt festgehalten. Durch den vorlaeufigen Anzug der Walzen 5 darf man die Stoerung der Plattenorientierung ausschliessen und Formverzerrung bei der Einwirkung durch die Formungsflaechen 6 auf den Rohling 1 dank den federnden Eigenschaften des ganzen Systems (Walzen 5, Hebel 7, Grundplatte) verringern. Der Wert der Druckkraft P der vorlaeufigen Walzenpressung soll mindestens 20 vom Wert der maximalen Verformungskraft von Rohling 1 sein. Nach den Versuchen stellte es sich heraus, dass der Wert P auf Grund der wahren Spannungswerten sowie der Verformungsflaeche des Rohlings 1 gewaehlt wird. Je hoeher Streckgrenze des Werkstoffes und je groesser die Verformungsflaeche des Rohlings sind, desto hoeher der Wert der Druckkraft P der vorlaeufigen Walzenpressung sein soll. Gewoehnlich steht dieser Wert im Intervall vom 20 % bis zum 38 % von der maximalen vom System (Walzen 5, Hebel 7, Grundplatte) waehrend der Verformung des Rohlings 1 aufzunehmenden Druckkraft.

Weiterhin wird die Stauchung des Rohlings 1 durch die Walzen 5 vorgenommen. Dafuer werden die Walzen 5 durch die Hebel 7 (Fig. 4) quer hinsichtlich der Laengsrichtung der Rohlingsplatte 1 nach den Radiusen R der nicht formungsgebenden Zylinderflaechen der Walzen 5 gedreht (ueber die Teilen der Kreisumfaenge mit dem Radius R und dem Mittelpunkt an der Stellung von Gelenken; Radius R ist dem halben Abstand zwischen den Gelenken gleich), dabei wird der Rohling 1 durch die Formungsflaechen 6 der Walzen 5 plastisch verformt.

Zuerst verformt man die Rohlingsplatte 1 in der Zone, wo die Plattendicke bis zur Dicke t xmin (Fig. 1) maximal zu vermindern ist. Dann fortlaufend - jedoch ununterbrochen - wird die Stauchung der Rohlingsplatte 1 in der Zonen vorgenommen, wo ihre Dicke fortlaufend zunimmt. Fuer Messerschneiden kann die Dicke des Erzeugnisses t xmin gleich der Dicke t ymin sein. Fuer Erzeugnisse 4, verschieden von Messern, koennen solche Zonen sich an verschiedenen Plaetzen hinsichtlich der Laengsrichtung des Rohlings 1 bzw. des Erzeugnisses 4 befinden; jedoch das beschriebene Verfahren der Formgebung des Erzeugnisses 4 durch die Walzen 5 ist erhalten geblieben, widrigenfalls - wie es Versuchen gezeigt haben - wird die Form des Erzeugnisses 4 hinsichtlich seiner Laengsrichtung verzerrt. Zum Beispiel, bei der Herstellung der Messerschneide durch gewoehnliches Verfahren ist das Erzeugnis 4 sabelartig geworden, und andere Arten von Erzeugnissen 4 erhalten Merkmale der Kruemmung in verschiedenen Richtungen hinsichtlich der Laengskruemmung, die mit der Dikkenaenderung des Rohlings 1 beim Walzenvorgang - der Laenge der Laengsrichtung der Platte nach - verbunden ist.

Deshalb verformt man die Rohlingsplatte 1 bei der Stauchung des Rohlings durch die Walzen 5 zuerst durch die Formungsflaechen 6 der Walzen 5 plastisch in der Zone ihrer maximalen Verformung, die der minimalen Dicke t xmin des Erzeugnisses 4 (Fig. 1) - der Laenge seiner Laengsrichtung nach - entspricht. Dann wird die Rohlingsplatte 1 durch die Formungsflaechen 6 in den Zonen ihrer Zwischenverformungen fortlaufend verformt, die fortlaufend der Dickenvergroesserung des Erzeugnisses 4 - der Laenge seiner Laengsrichtung nach - entsprechen. Endgueltig wird die Rohlingsplatte 1 durch die Formungsflaechen 6 der Walzen 5 in der Zone ihrer minimalen Verformung, die der maximalen Dicke t xmax des Erzeugnisses 4 - der Laenge seiner Laengsrichtung nach - entspricht, verformt.

Nach der Stauchung des Rohlings 1 muss man den urspruenglichen Anzug der Walzen 5 mit der Druckkraft P (Kraft des vorlaeufigen Anzuges) beibehalten, dadurch wird ein stossfreier Austritt des Erzeugnisses 4 aus den Formungsflaechen 6 erreicht und einen Zusammenstoss der nicht formungsgebenden Zylinderflaechen der Walzen 5 direkt am Austritt des Erzeugnisses 4 ausgeschlossen.

Die Vorrichtung zur Herstellung des Erzeugnisses 4 besteht aus der Grundplatte 9, den Drehhebeln 7, den Walzen 5 (Fig. 7). Diese Vorrichtung entspricht der oben in der Informationsquelle (RU, C1, 2041005) beschriebenen Vorrichtung, die aber zusaetzlich zwecks der Verwirklichung des angemeldeten Verfahrens nachgearbeitet ist. Die Walzen 5 sind zur Anordnung der Rohlingsplatte 1 dazwischen geeignet, die Formungsflaechen 6 der Walzen entsprechen den unterschiedlichen Dicken des Erzeugnisses 4 - der Laenge seiner Querrichtung nach. Die Walzen 5 sind an den auf der Grundplatte 9 gelenkig befestigten Drehhebeln entgegengesetzt zueinander befestigt.

Die Formungsflaechen 6 der Walzen 5 sind mit den Profiln ausgefuehrt, die den unterschiedlichen Dicken des Erzeugnisses 4 auch - der Laenge seiner Laengsrichtung nach - entsprechen. Es wird mindestens eine elastische Stuetze 8 zugefuehrt, und mindestens an einer der Walzen 5 gibt es den Austritt 10. Der Boden dieses Austritts 10 liegt quer hinsichtlich des Unterrandes der Formungsflaeche 6 der Walze 5. Die elastische Stuetze 8 ist am Austritt 10 angeordnet, dabei ist sie von einer Seite am Drehhebel befestigt und von anderer Seite aus dem Austritt 10 weiter der Walzenflaeche 5 vorsteht. Der Austritt 10 kann an den Walzen 5 abseits von den profilierenden Flaechen 6 und mit dem Auswahl von Aussenflaechen 6 der Walzen 5 ausgefuehrt werden, um auf die Walzen 5 mit dem Austritt 10 durch die Druckkraft nicht einzuwirken. Die elastische Stuetze 8 ist zum Festhalten der Rohlingsplatte 1 zwischen den Formungsflaechen 6 mit dem Spalt dazwischen vor der Bewegung von Drehhebeln 7 bei der Stauchung der Rohlingsplatte 1 geeignet.

Gemaess dem angemeldeten Verfahren ist das Profil der Formungsflaechen 6 so ausgefuehrt, dass man die Rohlingsplatte 1 - der Laenge ihrer Laengsrichtung nach - von den Zonen ihrer groesseren Verformung zu den Zonen ihrer kleineren Verformung fortlaufend verfomen kann.

Durch die Zufuehrung der elastischen Stuetze 8 kann man die Rohlingsplatte 1 mit dem Beibehalten vom Spalt zwischen der Rohlingsplatte 1 und den Formungsflaechen 6 unterstuetzen und das fertige Erzeugnis 4 nach der Stauchung herausziehen.

Auf der Fig. 7 sind schematisch folgendes dargestellt: Gelenkstuetzen 11, Keil 12, Gleitstuetze 13, Schraube 14 des Schleppens des Keils 12, Plunger 15 der Presse, Krafthebel 16, Gelenke 17 des Plungers 15, Gelenke 18 der Drehhebel 7. Auf dem Plunger 15 der Presse ist rechts der Keilmechanismus fuer die Regulierung der Stellung des rechten Krafthebels 16 dargestellt, der aus einer zusaetzlichen Gleitstuetze 19, einem zusaetzlichen Keil 20, einer zusaetzlichen Schraube 21 des Schleppens des zusaetzlichen Keiles 20 besteht.

Um den vorlaeufigen Anzug der Walzen 5 zu schaffen, wird die Vorrichtung (Fig. 7) mit dem Keilmechanismus und den Krafthebeln 16 versorgt, deren Knueppelenden von einer Seite gelenkig mit den Drehhebeln 7 und von anderer Seite gelenkig mit dem Plunger 15 der Presse durch mindestens einen am Plunger 15 der Presse angeordneten Keilmechanismus verknuepft werden, und dadurch die Stellung des Knueppelendes des mit dem Plunger 15 gelenkig verknuepften Krafthebels 16 in der Richtung nach der Laengsachse des Drehhebels 7 geaendert werden kann. Die Ausfuehrung des Keilmechanismus ermoeglicht, die nicht formungsgebenden Zylinderflaechen der Walzen 5 zusammenzupressen und deren vorlaeufigen Anzug vor der Bewegung der Presse des Plungers 15 und vor der Verformung der Rohlingsplatte 1 zu schaffen. Zwecks der Gleichfoermigkeit der Vorrichtung kann dieser Keilmechanismus auch links hinsichtlich der Walzen 5 angeordnet und mit anderem Krafthebel 16 bzw. anderem Drehhebel 7 verknuepft werden.

Die Vorrichtung (Fig. 7-10) funktioniert folgenderweise:

Bei der Anordnung der Rohlingsplatte an der elastischen Stuetze 8 mit dem Beibehalten des Spaltes zwischen den Formungsflaechen 6 macht man die Walzen 5 durch den Keil 12 und den zusaetzlichen Keil 20 synchron zu. Danach presst man mit Hilfe von dem zusaetzlichen Keil 12 die nicht formungsgebenden Zylinderflaechen der Walzen 5 mit der Druckkraft P min zusammen.

Beim Einwirkung mit dem Plunger 15 der Presse mit der Kraft P πp (Fig. 7) durch die Krafthebel 16 auf die Drehhebel 7 beginnen die Walzen 5 nach unten zu drehen, dabei muss man den kleinsten aus den Spalten auswaehlen. Beim folgenden Schleppen der Drehhebel 7 beginnen die Walzenformungsflaechen 6 die Rohlingsplatte 1 dank der Steigerung der von den beiden Seiten perpendikular zu den Breitflaechen 2 der Rohlingsplatte 1 (Fig. 8) gerichteten Druckkraft P zusammenzupressen, dabei beginnt die Formungsflaeche 6 der Walzen 5 auf die Zone der maximalen Verformung einzuwirken, die der minimalen Dicke t xmin des Erzeugnisses 4 in seiner Laengsrichtung (Fig. 1) entspricht.

Bei weiterem Ablassen des Plungers 15 werden die Drehhebel 7 sowie die Walzen 5 weiter nach unten gedreht, die Formungsflaechen 6 erweitern fortlaufend die Einwirkungszonen (Fig. 1), die den zunehmenden Dicken des Erzeugnisses 4 in seiner Laengsrichtung - und im Beispiel mit der Messerschneide auch den verringernden Dicken des Erzeugnisses 4 in seiner Querrichtung - entsprechen, und die Drehhebel nehmen eine horizontale Zwischenlage ein (Fig. 9).

Bei der Abschliessung des Vorganges (Fig. 10) sinken sich die Drehhebel 7 unter der horizontalen Flaeche herab; die Formungsflaechen 6 lassen die Flaechen, die der maximalen Dicke t xmax in der Laengsrichtung und der minimalen Dicke t ymin in der Querrichtung des Erzeugnisses 4 (Fig. 1) entsprechen, des Rohlings 1 frei. Am Austritt 10 unterstuezt die elastische Stuetze 8 das Erzeugnis 4 nach der Stauchung bis zum Herausziehen des Erzeugnisses 4 aus den Walzen 5.

Durch den Keil 12, die Gleitstuetze 13, die Schraube 14 des Schleppens des Keils 12 (Fig. 7) kann man Einwirkungen von Massschwingungen der Ausgangsrohlingsplatte 1 und der Kraftparameter der Stauchung des Erzeugnisses 4 beseitigen (RU, C1, 2041005), deswegen koennen Rohlingsplatten 1 mit unterschiedlichen Dicken verwendet und das Sortiment der Erzeugnisse 4 erweitert werden.

Zur Herstellung von einer Messerschneide mit der Laenge von 250 mm und der Breite - 35 mm aus der Rohlingsplatte 1 mit der Dicke 2,5 mm braucht man eine hydraulische Presse mit einer Kraft bis zu 1600 KN. Die Druckkraft P min (des vorlaeufigen Anzuges der nicht formungsgebenden Zylinderflaechen der Walzen 5) setzt man auf 780 KN fest. Bei der Stauchung sind die maximale Kraft des Plungers 15 der Presse - 430 KN und die Druckkraft der Walzen 5 - circa 3700 KN. Die herzustellende Breite des Spitzenrandes der Messerschneide wird nicht breiter als 0,45 mm. Die Form der Messerschneide entspricht den an ihr erhobenen Forderungen voellig.

Bei der Herstellung durchaus nicht von Messerschneiden sondern von anderen Erzeugnissen 4 sollen nur Profile der Rohlingsplatte 1 sowie der Formungsflaechen 6 der Walzen 5 gaendert werden; die Profile sollen einem konkreten Erzeugnis 4 entsprechen und alle obengenannten Bedingungen ueber einen Spalt zwischen der Rohlingsplatte 1 und den Formungsflaechen 6 doch beibehalten. Das Profil der Formungsflaechen 6 der Walzen 5 muss dabei so ausgefuehrt werden, dass die Rohlingsplatte 1 dadurch von den Zonen ihrer groesseren Verformung - der Laenge ihrer Laengsrichtung nach - zu den Zonen ihrer kleineren Verformung fortlaufend verformt werden kann.

### Industrielle Anwendbarkeit bzw. Verwendungszwecke

Die angemeldeten Herstellungsverfahren und Vorrichtung fuer dessen Verwirklichung koennen hoechsterfolgreich in Maschinenbaufabriken beim Walzen von hochwertigen Erzeugnissen mit komplizierten Konfigurationen und veraenderlicher Dicke in der Quer- und Laengsrichtung verwendet werden, z.B. von Scheren, Pinzetten, Messern, Instrumenten fuer Chirurgie u.s.w.

## Patentansprüche

1. Verfahren zur Herstellung von Metallartikeln aus Metallrohlingen (1),
wobei der Metallrohling (1) zwischen einander gegenüberstehenden und aus einer Anfangsposition in eine Endposition gegeneinander abrollbaren Walzenflachen zweier Walzen (5) positioniert wird,
wobei durch zumindest eine Ausnehmung (6) in einer Walzenfläche eine Negativform des herzustellenden Metallartikels (4) eingerichtet ist,
wobei die Positionierung des Metallrohlings (1) in der Anfangsposition der Walzen (5) im Bereich der Ausnehmung (6) erfolgt, wobei dann die Walzen (5) gegeneinander aus der Anfangsposition in die Endposition abgerollt werden, den Metallrohling (1) im zuge des Abrollens im wege der Kaltverformung zu dem Metallartikel (4) formend,
wobei der geformte Metallartikel (4) den Walzen (5) entnommen wird, und
wobei die Ausnehmung (6) in Richtungen parallel zu einer walzenachse (11) zumindest in einem Teilbereich sowie in Abrollrichtung der Walzen (5) mit variablem Verlauf der Tiefe ausgebildet ist
**dadurch gekennzeichnet,**
**daß** in der Anfangsposition der Walzenflächen und bei Positionierung des Metallrohlings (1) definierte Spalte (1, L) in Höhe der maximalen Tiefe in Abrollrichtung jeweils zwischen Hauptflächen der Ausnehmung (6) und Hauptflächen (2) des Metallrohlings (1) eingerichtet sind.

2. verfahren nach Anspruch 1, **dadurch gekennzeichnet, daß** der Verlauf der Tiefe der Ausnehmung (6) in Richtung parallel zu einer Walzenachse (11) abnehmend, vorzugsweise monoton abnehmend, ist, und/oder daß der Verlauf der Tiefe in Abrollrichtung der Walzen (5) abnehmend, vorzugsweise monoton abnehmend, ist.

3. Verfahren nach Anspruch 1 oder 2, **dadurch gekennzeichnet, daß** eine Stützvorrichtung (8) für den Metallrohling (1) eingerichtet ist, welche den Metallrohling (1) in der Anfangsposition der Walzen (5) im Bereich der Ausnehmung (6) in definierter Weise positioniert stützt.

4. Vorrichtung zur Herstellung von Metallartikeln (4) aus Metallrohlingen (1), mit den folgenden Bauelementen:
- zwei Walzen (5) mit aus einer Anfangsposition und einer Endposition und um zwei walzenachsen (11) gegeneinander abrollenden Walzenflächen, wobei in zumindest einer Walzenfläche eine eine Negativform für den herzustellenden Metallgegenstand (4) bildende Ausnehmung (6) eingerichtet ist,
- mit einem Verbindungsgetriebe, mittels welchem die Walzen (5) synchron um die Walzenachsen (11) verschwenkbar sind,
- mit einer auf das verbindungsgetriebe oder eine der Walzen (5) wirkenden Antriebseinheit,
wobei die Ausnehmung (6) in Richtungen parallel zu einer Walzenachse (11) zumindest in einem Teilbereich mit variablem Verlauf der Tiefe ausgebildet ist,
**dadurch gekennzeichnet,**
**dass** Mittel (8) zum Stützen und Positionieren des Metallrohlings (1) im Bereich der Ausnehmung (6) in Anfangsposition der Walzen (5) eingerichtet sind, und
**dass** die Anfangsposition der Walzenflächen so eingestellt ist, daß bei Positionierung des Metallrohlings (1) definierte Spalte (1, L) in Höhe der maximalen Tiefe in Abrollrichtung jeweils zwischen Hauptflächen der Ausnehmung (6) und Hauptflächen (2) des Metallrohlings (1) eingerichtet sind.

5. Vorrichtung nach Anspruch 4, **dadurch gekennzeichnet, dass** Mittel zur verschiebung zumindest einer Walzenfläche in Richtungen radial zur walzenachse (11) der Walzenfläche eingerichtet sind.

## Claims

1. A method for producing metal articles from metal blanks (1),
wherein the metal blank (1) is positioned between roll faces of two rolls (5), said faces being opposed to each other and adapted to roll off with respect to each other from an initial position to an end position,
wherein by at least one recess (6) in a roll face, a negative contour of the metal article (4) to be produced is provided,
wherein the positioning of the metal blank (1) in the initial position of the rolls (5) is performed in the area of the recess (6), wherein then the rolls (5) are rolled off with respect to each other from the initial position into the end position, thereby shaping the metal blank (1) during the rolling-off movement by means of a cold forming process to the metal article (4),
wherein the shaped metal article (4) is removed from the rolls (5),
wherein the recess (6) is provided in directions parallel to a roll axis (11) at least in a partial section as well as in the rolling-off direction of the rolls (5) with a variable course of the depth,
**characterized by**
that in the initial position of the roll faces and when positioning the metal blank (1), defined gaps (1, L) are provided at the level of the maximum depth in the rolling-off direction respectively between main faces of the recess (6) and main faces (2) of the metal blank (1).

2. A method according to claim 1, **characterized by** that the course of the depth of the recess (6) in the direction parallel to a roll axis (11) is decreasing, preferably monotonously decreasing, and/or that the course of the depth in the rolling-off direction of the rolls (5) is decreasing, preferably monotonously decreasing.

3. A method according to claim 1 or 2, **characterized by** that a supporting device (8) for the metal blank (1) is provided, said device supporting the metal blank (1) in the initial position of the rolls (5) in the area of the recess (6) in a defined orientation.

4. A device for producing metal articles (4) from metal blanks (1), comprising the following components:
- two rolls (5) having roll faces rolling off with respect to each other from an initial position and an end position and about two roll axes (11), in at least one roll face a recess (6) forming a negative contour of the metal article (4) to be produced being provided,
- a connection gear unit, by means of which the rolls (5) can be pivoted synchronously about the roll axes (11),
- a drive unit acting on the connection gear unit or one of the rolls (5),
wherein the recess (6) is provided in directions parallel to a roll axis (11) at least in a partial section with a variable course of the depth,
**characterized by**
that means (8) for supporting and positioning the metal blank (1) in the area of the recess (6) in the initial position of the rolls (5) are provided, and
that the initial position of the roll faces is adjusted such that when positioning the metal blank (1), defined gaps (1, L) are provided at the level of the maximum depth in the rolling-off direction respectively between main faces of the recess (6) and main faces (2) of the metal blank (1).

5. A device according to claim 4, **characterized by** that means for displacing at least one roll face radially toward the roll axis (11) of the roll face are provided.

## Revendications

1. Méthode pour la production d'articles métalliques à partir d'ébauches métalliques (1),
dans laquelle l'ébauche métallique (1) est positionnée entre des faces cylindriques de deux cylindres (5) opposées l'une à l'autre et se déroulant l'une par rapport à l'autre à partir d'une position initiale en une position finale,
dans laquelle par au moins un creux (6) dans une face cylindrique une forme négative de l'article métallique (4) à être produit est prévue,
dans laquelle le positionnement de l'ébauche métallique (1) en la position initiale des cylindres (5) se fait dans la région du creux (6), et puis les cylindres (5) sont déroulés l'un par rapport à l'autre à partir de la position initiale en la position finale, ainsi façonnant l'ébauche métallique (1) en l'article métallique (4) par matriçage à froid,
dans laquelle l'article métallique (4) façonné est pris des cylindres (5), et
dans laquelle le creux (6) est pourvu en des directions parallèles à un arbre de cylindre (11) au moins dans une région partielle et dans la direction de déroulement des cylindres (5) d'une profondeur variable,
**caractérisée en ce**
**qu'**en la position initiale des faces de cylindre et lors du positionnement de l'ébauche métallique (1), des fentes (1, L) définies sont prévues au niveau de la profondeur maximale en direction de déroulement respectivement entre des faces principales du creux (6) et des faces principales (2) de l'ébauche métallique (1).

2. Méthode selon la revendication 1, **caractérisée en ce que** la course de la profondeur du creux (6) en une direction parallèle à un arbre de cylindre (11) est décroissante, de préférence décroissante monotonement, et/ou que la course de la profondeur en direction de déroulement des cylindres (5) est décroissante, de préférence décroissante monotonement.

3. Méthode selon la revendication 1 ou 2, **caractérisée en ce qu'**un dispositif de support (8) pour l'ébauche métallique (1) est prévu, qui tient l'ébauche métallique (1) en la position initiale des cylindres (5) dans la région du creux (6) en un positionnement défini.

4. Dispositif pour la production d'articles métalliques (4) à partir d'ébauches métalliques (1), comprenant les composants suivants:
- deux cylindres (5) avec des faces cylindriques se déroulant l'une par rapport à l'autre à partir d'une position initiale et une position finale et autour de deux arbres de cylindre (11), dans au moins une face cylindrique un creux (6) représentant une forme négative de l'article métallique (4) à être produit est prévu,
- un engrenage de jonction, au moyen duquel les cylindres (5) peuvent être pivotés synchronement autour des arbres de cylindre (11),
- une unité d'entraînement agissant sur l'engrenage de jonction ou un des cylindres (5),
dans lequel le creux (6) est pourvu en des directions parallèles à un arbre de cylindre (11) au moins dans une région partielle d'une profondeur variable,
**caractérisé en ce**
**que** des moyens (8) pour supporter et positionner l'ébauche métallique (1) sont prévus dans la région du creux (6) en la position initiale des cylindres (5), et
**que** la position initiale des faces cylindriques est ajustée de telle manière, que lors du positionnement de l'ébauche métallique (1), des fentes (1, L) définies soient prévues au niveau de la profondeur maximale en direction de déroulement respectivement entre des faces principales du creux (6) et des faces principales (2) de l'ébauche métallique (1).

5. Dispositif selon la revendication 4, **caractérisé en ce que** des moyens pour déplacer au moins une face cylindrique en des directions radiales à l'arbre de cylindre (11) de la face cylindrique sont prévus.
